# EUROPÄISCHE PATENTSCHRIFT

(11) **EP 0 950 732 B1**
(45) Veröffentlichungstag und Bekanntmachung des Hinweises auf die Patenterteilung: **26.02.2003**
(21) Anmeldenummer: 99106352.0
(22) Anmeldetag: 27.03.1999
(51) Int. Cl.: D01F 6/62, D01D 5/16, D01D 10/02

(54) **Verfahren zum Herstellen von Polyestergarnen**
Method for the production of polyester yarns
Procédé pour la production de fils de polyester

(30) Priorität: 17.04.1998 DE 19816979
(43) Veröffentlichungstag der Anmeldung: 20.10.1999
(73) Patentinhaber: Uhde GmbH, 44141 Dortmund (DE)
(72) Erfinder: Geier, Rudolf, Dipl.-Ing., 45130 Essen (DE); Eifländer, Ingo, 45279 Essen (DE); Hartig, Jürgen, Dipl.-Ing., 45964 Gladbeck (DE)
(74) Vertreter: Honke, Manfred, Dr.-Ing.

(56) Entgegenhaltungen:
- EP-A- 0 034 880
- WO-A-89/10988
- WO-A-97/06293
- DE-A- 2 445 477

## Beschreibung

Die Erfindung betrifft ein Verfahren zum Herstellen von Polyestergarnen, wonach
- die Polyestergarne im Wege einer Bündelung von schmelzgesponnenen Polyesterfilamenten erzeugt werden, ferner
- die Polyesterfilamente hinter einer Spinndüse in einer Kühlzone auf zumindest Erstarrungstemperatur abgekühlt und anschließend zum Zwecke des Verstreckens in einer Gegenstromheizzone auf eine Temperatur oberhalb des Glasübergangspunktes erwärmt werden, wobei
- die Polyesterfilamente zur Erzeugung der erforderlichen Streckspannung in ungebündelter Ausrichtung durch die Gegenstromheizzone hindurchgeführt und von einem gasförmigen Medium im Gegenstrom angeblasen und vorverstreckt werden, wonach
- die Polyesterfilamente mit einem Endtiter von 1,0 dtex bis 7,5 dtex anschließend bei Temperaturen von 80 °C bis 250 °C in einem Streckverhältnis von 1 : 1,5 bis 1 : 1,15 nachverstreckt werden, und wonach
- die Polyesterfilamente abschließend mit einer Aufwickelgeschwindigkeit von 5000 m/min bis 8000 m/min aufgewickelt werden.

Endtiter meint den Titer nach der Verstreckung.

Ein derartiges Verfahren ist aus DE 195 29 135 bekannt. Aus den nach diesem bekannten Verfahren hergestellten Polyesterfilamenten lassen sich technische Polyestergarne im Gesamt-Titerbereich von ca. 100 dtex bis 1100 dtex oder größer herstellen, und zwar in besonders rationeller Weise. - Ein ständiges Problem bei Polyestergarnen bzw. deren Polyesterfilamenten bereitet die Dimensionsstabilität. Diese Dimensionsstabilität berücksichtigt einerseits eine Bezugsdehnung (%), andererseits einen Heißluftschrumpf (%) und ist definiert als$\text{DS = EASL (45N) + HAS (180/190 °C).}$

Dabei ist unter EASL *"Elongation at specified load"* und unter HAS "Hot air shrinkage" zu verstehen. So sind beispielsweise typische DS-Werte bei Garnen mit einem Titer von 1100 dtex

| | EALS | HAS | DS |
|---|---|---|---|
| **LS** (**L**ow **S**hrinkage) | ∼ 18 | ≤ 3 | ∼ 21 |
| **HM** (**H**igh **M**odulus) | > 3.7 | ≤ 9 | ∼ 13 |
| **HMLS** (**H**igh **M**odulus **L**ow **S**hrinkage) | > 3.7 | ≤ 3 | ∼ 7 |

Nur wenn die Dimensionsstabilität DS gewährleistet ist, lassen sich Dehnung und Schrumpf in der gewünschten Weise einstellen. Voraussetzung für die Dimensionsstabilität wiederum ist die Kristallinität der Polyesterfilamente. Je höher die Kristallinität ist, desto stabiler sind die Polyesterfilamente und daraus hergestellten Polyestergarne bei hoher Temperatur und desto geringer ist deren Schrumpf.

Zwar ist es im Zuge der Herstellung von Polymergarnen bekannt, Polyethylenterephthalatfilamente mit einer Kristallinität von 5 % bis 14 % (vgl. PCT/WO 96/20299) und mit einer Kristallinität von 16 % % bis 24 % (vgl. PCT/WO 90/04667) zu erzeugen, jedoch werden dadurch die angesprochenen Probleme noch nicht in befriedigender Weise gelöst.

Der Erfindung liegt die Aufgabe zugrunde, ein Verfahren zum Herstellen von Polyestergarnen der eingangs beschriebenen Ausführungsform zu schaffen, wonach sich Polyesterfilamente mit der erforderlichen Dimensionsstabilität unter Berücksichtigung eines besonders niedrigen Schrumpfes herstellen lassen.

Diese Aufgabe löst die Erfindung bei einem gattungsgemäßen Verfahren dadurch, daß die Polyesterfilamente in der Gegenstromzone mit einer Temperatur von 100 °C bis 199 °C, vorzugsweise 120 °C bis 170 °C, behandelt und unter Erzeugung einer Kristallinität von > 24 % vorverstreckt werden. Im Rahmen der Erfindung besteht die Möglichkeit, die Polyesterfilamente unter Erzeugung einer Kristallinität von 25 % bis 29 % oder sogar von 30 % bis 50 % vorzuverstrecken. Aus diesem Grunde sind die Polyesterfilamente und daraus hergestellten Garne besonders stabil und weisen nicht nur die für die Dimensionsstabilität erforderliche Bezugsdehnung auf, sondern auch extrem niedrige Schrumpfwerte, so daß sich die DS-Werte und folglich Dimensionsstabilität unschwer erreichen lassen. Folglich sind die nach dem erfindungsgemäßen Verfahren hergestellten Polyestergarne für technische Verwendungszwecke und in diesem Zusammenhang insbesondere zur Herstellung von Geweben besonders geeignet. Um eine Kristallinität von 30 % bis 50 % zu erzielen, wird man die Polyesterfilamente zweckmäßigerweise bei einer Temperatur von 200 °C bis 350 °C, vorzugsweise 220 °C bis 270 °C anblasen. Zur Erzeugung der erforderlichen Streckspannung werden die Polyesterfilamente nicht nur in ungebündelter Ausrichtung durch die Gegenstromheizzone hindurchgeführt, sondern auch mit einer Luftmenge von 5 m³/h bis 50 m³/h, vorzugsweise 26 m³/h bis 40 m³/h im Gegenstrom angeblasen und vorverstreckt.

Im folgenden wird die Erfindung anhand einer lediglich ein Ausführungsbeispiel darstellenden Zeichnung näher erläutert.

Die einzige Figur zeigt eine Vorrichtung zur Herstellung von vollorientierten technischen Polyestergarnen. Dazu ist eine Spinnvorrichtung 1 mit einem Extruder 2 und einem Spinnbalken als Spinndüse 3 vorgesehen. Der Extruder 2 versorgt die Spinndüse 3 mit Polyesterschmelze. An die Spinndüse 3 schließt sich eine Nacherhitzerzone 4 an. Es erfolgt dann eine Kühlzone mit Anblasung. An die Kühlzone 5 schließt sich eine Gegenstromheizzone 7 an, in der die ungebündelten Polyesterfilamente 8 im Gegenstrom angeblasen werden, und zwar unter Erzeugung einer Kristallinität von > 24 %. Es schließt sich eine Präparationsauftragsvorrichtung 9 mit Fadenbündelung nach dem Austritt aus der Gegenstromheizzone 7 an. Der Gegenstromheizzone 7 sind beheizbare Galetten 10 nachgeordnet. Die Galetten 10 sind mit unterschiedlichen Geschwindigkeiten antreibbar und ermöglichen die Nachverstreckung der Polyestergarne. Den Galetten 10 ist eine Aufwickelvorrichtung 11 für die nachverstreckten Polyesterfilamente 8 angeordnet, welche mit einer Aufwickelgeschwindigkeit von 5000 m/min bis 8000 m/min aufaewickelt werden können.

## Patentansprüche

1. Verfahren zum Herstellen von Polyestergarnen, wonach
- die Polyestergarne im Wege einer Bündelung von schmelzgesponnenen Polyesterfilamenten (8) erzeugt werden, ferner
- die Polyesterfilamente (8) hinter einer Spinndüse (3) in einer Kühlzone (5) auf zumindest Erstarrungstemperatur abgekühlt und anschließend zum Zwecke des Verstreckens in einer Gegenstromheizzone (7) auf eine Temperatur oberhalb des Glasübergangspunktes erwärmt werden, wobei
- die Polyesterfilamente (8) zur Erzeugung der erforderlichen Streckspannung in ungebündelter Ausrichtung durch die Gegenstromheizzone (7) hindurchgeführt und von einem gasförmigen Medium im Gegenstrom angeblasen und vorverstreckt werden, wonach
- die Polyesterfilamente (8) mit einem Endtiter von 1,0 dtex bis 7,5 dtex anschließend bei Temperaturen von 80 °C bis 250 °C in einem Streckverhältnis von 1 : 1,5 bis 1 : 1,15 nachverstreckt werden, und wonach
- die Polyesterfilamente (8) abschließend mit einer Aufwickelgeschwindigkeit von 5000 m/min bis 8000 m/min aufgewickelt werden,
**dadurch gekennzeichnet, daß** die Polyesterfilamente (8) in der Gegenstromzone einer Temperatur von 100 °C bis 199 °C, vorzugsweise 120 °C bis 170 °C, ausgesetzt und unter Erzeugung einer Kristallinität von > 24 % vorverstreckt werden.

2. Verfahren nach Anspruch 1, **dadurch gekennzeichnet, daß** die Polyesterfilamente unter Erzeugung einer Kristallinität von 25 % bis 29 % vorverstreckt werden.

3. Verfahren nach Anspruch 1, **dadurch gekennzeichnet, daß** die Polyesterfilamente unter Erzeugung einer Kristallinität von 30 % bis 50 % vorverstreckt werden.

4. Verfahren nach einem der Ansprüche 1 bis 3, **dadurch gekennzeichnet, daß** die Polyesterfilamente (8) mit einer Luftmenge von 5 m³/h bis 50 m³/h, vorzugsweise 26 m³/h bis 40 m³/h im Gegenstrom angeblasen werden.

## Claims

1. Process for the production of polyester yarn, in which
- the polyester yarn is produced by bundling melt-spun polyester filaments (8), and
- the polyester filaments (8) are cooled in a cooling zone (5) downstream of a spinneret (3) to a temperature equalling at least the solidification point and subsequently heated in a counter-current heating zone (7) to a temperature above the glass transition point for the purpose of stretching,
- the polyester filaments (8) being passed through the counter-current heating zone (7) in non-bundled alignment for the purpose of creating the required stretching tension, a gaseous medium being blown onto the filaments in counter-current, the filaments thus being pre-stretched,
- the polyester filaments (8) with a final titre of 1.0 to 7.5 dtex being subsequently post-stretched at temperatures of 80 to 250°C and a stretching ratio of 1 : 1.5 to 1 : 1.15, and
- the polyester filaments (8) being subsequently wound at a winding rate of 5000 to 8000 m/min,
**characterised in that** the polyester filaments (8) are exposed to a temperature of 100 to 190°C, preferably 120 to 170°C, in the counter-current heating zone and pre-stretched, thus resulting in a crystallinity of > 24%.

2. Process according to claim 1, **characterised in that** the polyester filaments are pre-stretched such as to obtain a crystallinity of 25 to 29%.

3. Process according to claim 1, **characterised in that** the polyester filaments are pre-stretched such as to obtain a crystallinity of 30 to 50%.

4. Process according to any of the preceding claims 1 to 3, **characterised in that** the polyester filaments (8) are exposed to a counter-current air rate of 5 to 50 m³/h, preferably 26 to 40 m³/h.

## Revendications

1. Procédé pour la production de fils de polyester, selon lequel
- les fils de polyester sont produits par la mise en faisceaux de filaments de polyester (8) filés par fusion,
- les filaments de polyester (8) sont refroidis dans une zone de refroidissement (5) en aval de la filière (3) à une température au moins égale au point de
- solidification pour être ensuite rechauffés dans une zone de chauffage à contre-courant (7) à une température au-dessus du point de transition vitreux, c.-à-d. un critère exigé pour l'étirage,
- les filaments de polyester (8) traversent une zone de chauffage à contre-courant (7), de manière orientée sans faisceau, pour créer la tension nécessaire à l'étirage, et que les dits filaments sont exposés à un soufflage de fluide gazeux à contre-courant pour subir ensuite un pré-étirage,
- les filaments de polyester (8) d'un titre final de 1,0 à 7,5 dtex sont alors soumis à un étirage postérieur à une témpérature de 80 à 250 °C et à un taux d'étirage de 1 :1,5 à 1 :1,15,
- les filaments de polyester (8) sont finalment enroulés à une vitesse de 5000 à 8000 mètres/minute,
**caractérisé en ce que** les filaments de polyester (8) sont exposés dans la zone à contre-courant à une température de 100 à 199 °C, de préférence 120 à 170 °C, et soumis à un pré-étirage de manière à obtenir une cristallinité de > 24 %.

2. Procédé selon la revendication No. 1,**caractérisé en ce que** les filaments de polyester sont pré-étirés de manière à obtenir une cristallinité de 25 à 29 %.

3. Procédé selon la revendication No. 1, **caractérisé en ce que** les filaments de polyester sont pré-étirés de manière à obtenir une cristallinité de 30 à 50 %.

4. Procédé selon les revendications Nos. 1 à 3, **caractérisé en ce que** les filaments de polyester (8) subissent un soufflage à contre-courant d'un débit d'air de 5 à 50 m³/heure, de préférence de 26 à 40 m³/heure.
